# EUROPÄISCHE PATENTSCHRIFT

(11) **EP 0 338 313 B1**
(45) Veröffentlichungstag und Bekanntmachung des Hinweises auf die Patenterteilung: **30.12.1992**
(21) Anmeldenummer: 89105844.8
(22) Anmeldetag: 04.04.1989
(51) Int. Cl.: B41J 31/00, B41M 5/00

(54) **Schreibband und Verfahren zu dessen Herstellung**
Writing ribbon and process for its production
Ruban à écrire et procédé pour sa production

(30) Priorität: 11.04.1988 DE 3812001
(43) Veröffentlichungstag der Anmeldung: 25.10.1989
(73) Patentinhaber: Pelikan Aktiengesellschaft, 30001 Hannover (DE)
(72) Erfinder: Rutz, Wolfhard, D-3000 Hannover 21 (DE); Kunkel, Ernst, D-3000 Hannover 51 (DE); Muschter, Sigo, D-3000 Hannover 1 (DE)
(74) Vertreter: Volker, Peter, Dr.

(56) Entgegenhaltungen:
- EP-A- 0 057 759
- DERWENT ACCESSION NO. 87-175 276, Questel Tele- -systems (WPIL) DERWENT PUBLICATIONS LTD., London, GB; & JP-A-62 108 090 (BROTHER IND)

## Beschreibung

Einmal-Schreibband mit einer Trägerfolie und einer darauf aufgebrachten Farbschicht, die thermoplastische Bindemittel, Farbmittel, pflanzliche Öle und gegebenenfalls Hilfsmittel zum Auftragen der Farbschichtausgangsmaterialien auf die Trägerfolie enthält, sowie ein vorteilhaftes Verfahren zu dessen Herstellung.

Schreibbänder der oben beschriebenen Art sind seit langem bekannt, so auch als sogenannte OCR-Bänder (Optical Character Recognition), MICR-Bänder (Magnetic Ink Character Recognition), EAN-Code-Bänder (Europäische Auszeichnungs-Norm-Bänder), Heißsiegelbänder und Correctable-Bänder (vgl. hierzu "Normen für Farbbänder zur Erzeugung von OCR-Zeichen", Mai 1981, herausgegeben von der Bundesanstalt für Materialprüfung (BAM), Berlin-Dahlem, die DIN-Vorschrift 66 008, Blatt 3, "International Standard Iso 1004-1977 (E)", 1. August 1978 und "ECMA Standard for the CMC 7 Printed Image Specification", April 1964).

In der Farbschicht enthalten die im Betreff bezeichneten Einmalschreibbänder ein thermoplastisches Bindemittel, Farbmittel, Hilfsmittel zum Auftragen der Farbdispersion auf die Trägerfolie, pflanzliche Öle und gegebenenfalls Wachsmaterialien. Als Beschichtungshilfsmittel kommen beispielsweise Entschäumer, Netzmittel, Verlaufmittel und Weichmacher in Frage. Diese Bänder werden dadurch hergestellt, indem die Ausgangsmaterialien in ein organisches Lösungsmittel überführt, und, sofern möglich, darin gelöst werden. Ungelöst bleiben nach der Definition der Farbmittel die Pigmente. Die Kunststoffanteile liegen regelmäßig gelöst vor. Demzufolge ist nach dem Auftrag dieser Beschichtungsflüssigkeit das organische Lösungsmittel, z. B. Toluol, Benzin, Methylethylketon oder Isopropanol, abzudampfen, was eine Umweltbeeinträchtigung bedeutet. Die Ausführungen zu dem oben beschriebenen Verfahren gehen auf betriebsinterne, sich nicht auf Vorveröffentlichungen stützende Kenntnisse der Patentanmelderin zurück.

Es hat nicht an Versuchen gefehlt, die oben angesprochene Umweltbeeinträchtigung zu beheben. Bis heute ist jedoch kein geeigneter Lösungsweg vorgeschlagen worden. Dies trifft u. a. zu für die nachfolgend abgehandelten Druckschriften: Die JP-A-62-108 090 betrifft ein Schreibband mit einer Farbschicht, die ein Bindemittel in Form eines Ethylen-Vinylacetat-Copolymers, ein Harz hoher Schmelzviskosität und ein Farbmittel enthält. Das Harz hat eine gute Affinität zu dem Farbmittel, wie z. B. Ruß, und eine große Dispergierbarkeit. Mit diesem bekannten Schreibband können gute Drucke erhalten werden, selbst wenn die Oberfläche des zu bedruckenden Papiers rauh ist. Das Wegradieren von Fehldrucken wird verbessert. Die EP-A-0 057 759 beschreibt ein Widerstandsband für den Thermaltransferdruck mit einer Schicht aus Polyvinylacetat als Schicht, die der zu bedruckenden Aufnahmeschicht am nächsten ist. Die Polyvinylacetat-Schicht kann gefärbt oder ungefärbt sein. Im letzteren Falle bedeckt sie eine gefärbte Transferschicht, die selbst aus Polyvinylacetat bestehen kann. Die EP-A-0 304 673 befaßt sich mit einem mehrfach überschreibbaren Farbband für den Thermotransferdruck mit einer Schicht einer Aufschmelzfarbe auf einer Seite einer Trägerfolie. Die Aufschmelzfarbe enthält ein Wachs oder eine wachsähnliche Substanz, Farbmittel, ein thermoplastisches Bindemittel sowie gegebenenfalls weitere Additive.

Das thermoplastische Bindemittel stellt die Gerüstsubstanz dar, in deren Hohlräumen Teilchen eines fettlöslichen Farbstoffs, eines Pigments und eines Wachses bzw. einer wachsähnlichen Substanz in fein verteilter fester Form nebeneinander vorliegen.

Der Erfindung liegt die Aufgabe zugrunde, die eingangs beschriebenen Einmalschreibbänder so weiterzubilden bzw. deren Herstellungsverfahren so zu verbessern, daß die wünschenswerte Umweltfreundlichkeit erreicht wird.

Erfindungsgemäß wird diese Aufgabe dadurch gelöst, daß die Farbschicht als kontinuierliche Gerüstsubstanz ein Polyalkylenoxid aufweist, in dem thermoplastische Bindemittelteilchen sowie Tröpfchen des pflanzlichen Öls fein dispergiert sind und wobei das pflanzliche Öl mit dem Polyalkylenoxid unverträglich ist.

Das erfindungsgemäße Einmal-Schreibband läßt sich besonders vorteilhaft durch ein Verfahren herstellen, bei dem eine wäßrige Beschichtungsdispersion, die das thermoplastische Bindemittel suspendiert, ein pflanzliches Öl, Farbmittel und sonstige übliche Additive enthält, in an sich bekannter Weise auf die Trägerfolie des Schreibbandes aufgetragen und der wäßrige bzw. flüchtige Anteil der Dispersion abgedampft wird, und das dadurch gekennzeichnet ist, daß in der wäßrigen Beschichtungsdispersion ein Polyalkylenoxid gelöst und ein mit dem Polyalkylenoxid unverträgliches pflanzliches Öl enthalten ist.

Das Wesen der Erfindung besteht demzufolge darin, daß eine wäßrige Beschichtungsdispersion mit dem Gehalt an den nötigen Ausgangsmaterialien, nämlich dem Polyalkylenoxid, dem thermoplastischen Bindemittel, den Farbmitteln sowie dem mit dem Polyalkylenoxid unverträglichen pflanzlichen Öl, jeweils obligatorische Bestandteile, auf die Trägerfolie aufgebracht und dort die flüchtige wäßrige Phase abgedampft wird.

An die Trägerfolie sind keine besonderen Anforderungen zu stellen. Es kann sich um beliebige thermoplastische Kunststofffolien handeln, insbesondere um eine 10 bis 20 Mikrometer starke Polyethylen-Folie oder eine 2 bis 15 Mikrometer starke PolyesterFolie. Grundsätzlich kommt auch ein Papierträger bzw. ein mit Aluminium kaschiertr Papierträger in Frage. Die Ausgangsmaterialien sowie die Stärke der Folie sind für die mit der Erfindung angestrebten Effekte nicht kritisch.

Im Rahmen der Erfindung werden allgemein Polyalkylenoxide eingesetzt, die in der wäßrigen Phase löslich sein müssen. Als besonders geeignete Polyalkylenoxide kommen Polypropylenoxid und Polyethylenoxid in Frage. Das Molekulargewicht liegt vorzugsweise zwischen 800 und 20.000, insbesondere zwischen 800 bis 10.000. Ihr Schmelzpunkt liegt vorzugsweise bei 55 bis 60°C.

In Abhängigkeit von dem gewählten Polyalkylenoxid muß ein besonderes pflanzliches Öl gewählt werden, das bei der fertigen Farbschicht auf der Trägerfolie eine Unverträglichkeit gegenüber dem Polyalkylenoxid zeigt. Als pflanzliche Öle sind beispielsweise Rüböl, Sesamöl, Maisöl und insbesondere Rizinusöl geeignet. Durch mikroskopische Untersuchungen kann nachgewiesen werden, daß dieses pflanzliche Öl in Form feinster Tröpfchen in der kontinuierlichen und aus dem Polyalkylenoxid gebildeten Phase dispergiert ist. Der Durchmesser dieser Öltröpfchen liegt im allgemeinen in der Größenordnung von einigen wenigen Mikrometern.

Im Rahmen der Erfindung lassen sich vielfältige thermoplastische Bindemittel einsetzen, wie insbesondere Polystyrol, Polyvinylacetat, Polyacetal, Polyvinylchlorid, Polyamid, Polyethylen, Copolymerisate aus Vinylacetat und Vinylchlorid, Polyvinylether, Polyvinylpropionate, Acrylate, insbesondere Acrylat-Copolymere, Ethylen-/Vinylacetat-Copolymere. Zur Steuerung der Härte der in der Farbschicht des erfindungsgemäßen Schreibbandes eingeschlossenen Thermoplastteilchen können auch geeignete Weichmacher herangezogen werden, so z. B. Phthalsäureester, wie Di-2-ethylhexylphthalat, Di-isononylphthalat und Di-isodecylphthalat, aliphatische Dicarbonsäureester, wie die von Adipinsäure, insbesondere Di-2-ethylhexyladipat und Diisodecyladipat, Fettsäureester, wie Triethylenglykol-2-(2-ethylbutyrat) und dergleichen. In Einzelfällen kann es vorteilhaft sein, dem thermoplastischen Bindemittel Stabilisatoren einzuverleiben.

In der Farbschicht des erfindungsgemäßen Schreibbandes können unterschiedliche Farbmittel enthalten sein, so Pigmente und/oder Farbstoffe. Bevorzugt werden als Pigmente Ruß, Chrom(II)-oxid und/oder Eisen-(III)-oxid. Es hat sich gezeigt, daß sich die Pigmente bei der Fertigstellung des erfindungsgemäßen Schreibbandes überwiegend in den Tröpfchen des pflanzlichen Öls ansammeln.

Ein besonderes Charakteristikum des erfindungsgemäßen Schreibbandes ist darin zu sehen, daß innerhalb der kontinuierlichen Polyalkylenoxid-Phase nicht nur die Tröpfchen des pflanzlichen Öls mit Pigmenteinschluß dispergiert sind, sondern darüber hinaus auch die festen Partikel des thermoplastischen Bindemittels in feinster Dispergierung vorliegen. Dabei kann die Teilchengröße dieser festen Partikel weiten Schwankungen unterliegen und dürfte regelmäßig zwischen 0,1 bis 10 Mikrometern, insbesondere zwischen 0,1 und 1 Mikrometern liegen. Je feiner die Teilchen dieses thermoplastischen Bindemittels in der kontinuierlichen Polyalkylenoxid-Phase verteilt sind, desto bessere Effekte werden erzielt, so beispielsweise eine bessere Randschärfe des mit diesem Schreibband erzielten Ausdrucks. Darüber hinaus fördert der Anteil des thermoplastischen Bindemittels die Wischfestigkeit und die Feuchtigkeitsresistenz der Schrift, was inbesondere für polymere Acrylate, wie insbesondere ein Acryl-Copolymer in Form von Setalin AD 630-AQ 40 gilt. Sollte dieses in neutralem bzw. schwachsaurem Medium löslich sein, dann wird das wäßrige Medium alkalisch eingestellt, beispielsweise mit Ammoniak, so daß hierdurch gewährleistet ist, daß es in suspendierter Form in der Beschichtungsflüssigkeit vorliegt.

Die die oben beschriebenen Hauptbestandteile enthaltende Beschichtungsflüssigkeit enthält als disperse Phase vorzugsweise Wasser. Dem Wasser können jedoch andere mehr oder weniger umweltverträgliche hydrophile Lösungsmittel, wie beispielsweise Isopropanol und/oder Ethanol, in geeigneten Mischungsverhältnissen beigegeben werden. Es ist anzustreben, daß vorwiegend Wasser vorliegt, da hier die Umweltfreundlichkeit besonders in Erscheinung tritt. Wird ein Wasser/Ethanol-Gemisch eingesetzt, dann sollte der Wasseranteil in diesem Gemisch mindestens etwa 70 Gew.-%, insbesondere etwa 85 Gew.-% ausmachen.

In der wäßrigen Beschichtungsflüssigkeit entfallen auf etwa 2 bis 10 Gew.-Teile Polyalkylenoxid 2 bis 25 Gew.-Teile thermoplastisches Bindemittel und 0,5 bis 5 Gew.-Teile pflanzliches Öl. Werden diese Grenzbereiche eingehalten, dann werden besonders vorteilhafte Ergebnisse im Hinblick auf die Schriftschärfe, Wischfestigkeit, Feuchtigkeitsresistenz der Schrift und Haftung auf dem zu bedruckenden Untergrund erhalten. In der Beschichtungsflüssigkeit liegen auch die erforderlichen Farbmittel vor, wobei hier bezüglich des gewichtsprozentualen Anteils keine wesentlichen Beschränkungen gelten. Im allgemeinen entfallen 2 Gew.-Teile Farbmittel auf etwa 1 Gew.-Teil Polyalkylenoxid. Der Feststoffgehalt der fertigen Beschichtungsflüssigkeit bzw. Ausgangsdispersion kann ebenfalls in weiten Grenzen schwanken, so zwischen 20 bis 80 Gew.-%, vorzugsweise zwischen 30 und 60 Gew.-%.

Bei der Zubereitung der Beschichtungsflüssigkeit können zur Begünstigung der weiteren Verarbeitung verschiedene übliche Additive beigegeben werden, wie Dispergierhilfsmittel, Entschäumer, Netzmittel, Verlaufmittel und dergleichen.

Als geeignete Rahmenrezeptur für die Durchführung des erfindungsgemäßen Verfahrens kann angegeben werden: 30 bis 50 Gew.-Teile Wasser, 2 bis 10 Gew.-Teile Polyalkylenoxid, insbesondere Polyethylenoxid, 10 bis 15 Gew.-Teile Ethanol, 2 bis 10 Gew.-Teile thermoplastisches Bindemittel, insbesondere ein Acryl-Copolymer, 0,5 bis 5 Gew.-Teile pflanzliches Öl, insbesondere Rizinusöl, 5 bis 15 Gew.-Teile Farbmittel, insbesondere Pigmente, sowie als Verarbeitungshilfsmittel 0,5 bis 2 Gew.-Teile Entschäumer, insbesondere Byk® 033 (Mischung aus hydrophoben Komponenten in paraffinbasischem Mineralöl) sowie 0,1 bis 0,5 Gew.-Teile Dispergiermittel, insbesondere Lecithin-Derivat.

Die wäßrige Beschichtungsdispersion kann in beliebiger Weise auf die Trägerfolie aufgetragen werden, so beispielsweise mit einer Rakel, einem Roll-Coater, einer Luftbürste und durch Flexodruck. Die Auftragstechnologie ist nicht kritisch. Die Beschichtungsflüssigkeit kann auch in beliebiger Weise nach dem Auftragen abgedampft bzw. eingeengt werden, z. B. durch Überleiten warmer Luft. Vorzugsweise sollte die Temperatur der aufgetragenen wäßrigen Beschichtungsdispersion beim Abdampfen bzw. Einengen des wäßrigen Anteils, gegebenenfalls mit einem Anteil an hydrophilem anderen Lösungsmittel nur so hoch gewählt werden, daß der Erweichungspunkt des darin enthaltenen thermoplastischen Bindemittels nicht überschritten wird. Nach dem Abdampfen bleibt die Farbschicht in der gewünschten Struktur zurück. Es empfiehlt sich jedoch, die Stärke, je nach Anwendungszweck, auf 2 bis 15 Mikrometer, insbesondere 5 bis 10 Mikrometer einzustellen (trockene Schicht). Gegebenenfalls kann zwischen der Farbschicht und der Trägerfolie eine Trennschicht, z. B. aus einem Silikonmaterial, angeordnet sein. Die Stärke dieser Trennschicht beträgt vorzugsweise 0,5 bis 2 Mikrometer.

Die Vorteile des erfindungsgemäßen Farbbandes liegen darin, daß es in vielfältigen Verwendungsbereichen einsetzbar ist, so als OCR-Band, MICR-Band, EAN-Code-Band, Heißsiegelband und als Correctable-Band. Ein derartig vielfältig verwendbares Schreibband war bisher noch nicht bekannt. Diese vielfältige Verwendbarkeit scheint auf die besondere Struktur der Farbschicht des erfindungsgemäßen Schreibbandes zurückzugehen. Durch die geringe Kohäsion der Farbschicht werden Schrift- und Codierzeichen besonders randscharf abgebildet. Der genannte Anteil an thermoplastischem Bindemittel, insbesondere wenn es sich um einen Acryl-Copolymer-Anteil handelt, fördert die Wischfestigkeit und die Feuchtigkeitsresistenz der Schrift. Darüber hinaus ist der besondere Vorteil des erfindungsgemäßen Schreibbandes auch darin zu sehen, daß es aufgrund des Einsatzes einer wäßrigen Beschichtungsflüssigkeit umweltfreundlich herstellbar ist, da auf umweltbeeinträchtigende organische Lösungsmittel, wie z. B. Toluol und Benzin, verzichtet werden kann. Bei Einverleibung von Magnetpigmenten in die Farbschicht des Schreibbandes läßt sich dieses mit besonderem Vorteil als Magnetband einsetzen, so daß die damit ausgeschriebenen Schriftzeichen magnetisch ablesbar sind.

Die Erfindung wird nachfolgend durch ein Beispiel noch näher erläutert werden.

### Beispiel 1

Anhand folgender Rezeptur wurde eine wäßrige Beschichtungsdispersion hergestellt:

| | |
|---|---|
| Wasser | 48,3 Gew.-Teile |
| Polyethylenoxid (Molekulargew. etwa 6000) | 6,0 Gew.-Teile |
| Ethanol | 15,0 Gew.-Teile |
| thermoplastisches Bindesmittel Polyvinylacetat (vertrieben von der Firma Wacker unter der Handelsbezeichnung CF 10) | 16,5 Gew.-Teile |
| Entschäumer in Form von Byk® 033 | 1,0 Gew.-Teile |
| Dispergiermittel in Form von Soja Lecithin | 0,2 Gew.-Teile |
| pflanzliches Öl in Form von Rizinusöl | 2,0 Gew.-Teile |
| Pigment (Ruß) | 11,0 Gew.-Teile |
| | 100 Gew.-Teile |

Die insgesamt 100 Gew.-Teile ausmachende wäßrige Dispersion wurde mittel einer Rakel in einer Schichtstärke von etwa 20 Mikrometern (naß) auf einen Polyethylen-Träger einer Stärke von etwa 10 Mikrometern aufgebracht. Durch Überleiten warmer Luft einer Temperatur von etwa 80°C wurde der wäßrige Anteil der aufgetragenen Dispersion, einschließlich des Ethanolanteils,innerhalb weniger Minuten abgedampft. Das erhaltene Erzeugnis konnte unmittelbar als Schreibband verwendet werden.

## Patentansprüche

1. Einmal-Schreibband mit einer Trägerfolie und einer darauf aufgebrachten Farbschicht, die thermoplastische Bindemittel, Farbmittel, pflanzliche Öle und gegebenenfalls Hilfsmittel zum Auftragen der Farbschichtausgangsmaterialien auf die Trägerfolie enthält, dadurch **gekennzeichnet**, daß die Farbschicht als kontinuierliche Gerüstsubstanz ein Polyalkylenoxid aufweist, in dem thermoplastische Bindemittelteilchen sowie Tröpfchen des pflanzlichen Öls fein dispergiert sind und wobei das pflanzliche Öl mit dem Polyalkylenoxid unverträglich ist.

2. Schreibband nach Anspruch 1, dadurch gekennzeichnet, daß auf 2 bis 10 Gew.-Teile Polyalkylenoxid 2 bis 25 Gew.-Teile thermoplastisches Bindemittel und 0,5 bis 5 Gew.-Teile pflanzliches Öl entfallen.

3. Schreibband nach Anspruch 1, dadurch gekennzeichnet, daß das Polyalkylenoxid Polypropylenoxid und/oder Polyethylenoxid ist.

4. Schreibband nach Anspruch 3, dadurch gekennzeichnet, daß das Polypropylenoxid und/oder Polyethylenoxid ein Molekulargewicht von mehr als etwa 600 aufweist.

5. Schreibband nach Anspruch 4, dadurch gekennzeichnet, daß das Molekulargewicht 800 bis 20.000, insbesondere 800 bis 10.000 beträgt.

6. Schreibband nach mindestens einem der vorhergehenden Ansprüche, dadurch gekennzeichnet, daß das Polyalkylenoxid einen Erstarrungspunkt von 20 bis 60 °C aufweist.

7. Schreibband nach mindestens einem der vorhergehenden Ansprüche, dadurch gekennzeichnet, daß es in der Farbschicht als Farbmittel ein Pigment enthält.

8. Schreibband nach Anspruch 7, dadurch gekennzeichnet, daß es als Pigment Ruß, Chrom(II)-oxid und/oder Eisen(III)-oxid enthält.

9. Schreibband nach mindestens einem der vorhergehenden Ansprüche, dadurch gekennzeichnet, daß das thermoplastische Bindemittel ein Acryl-Copolymer ist.

10. Schreibband nach mindestens einem der vorhergehenden Ansprüche, dadurch gekennzeichnet, daß das pflanzliche Öl Rizinusöl ist.

11. Verfahren zur Herstellung eines Schreibbandes nach mindestens einem der vorhergehenden Ansprüche, wobei eine wäßrige Beschichtungsdispersion, die das thermoplastische Bindemittel suspendiert, ein pflanzliches Öl, Farbmittel und sonstige übliche Additive enthält, in an sich bekannter Weise auf die Trägerfolie des Schreibbandes aufgetragen und der wäßrige bzw. flüchtige Anteil der Dispersion abgedampft wird, dadurch gekennzeichnet, daß in der wäßrigen Beschichtungsdispersion ein Polyalkylenoxid gelöst und ein mit dem Polyalkylenoxid unverträgliches pflanzliches Öl enthalten ist.

12. Verfahren nach Anspruch 11, dadurch gekennzeichnet, daß das Abdampfen des wäßrigen bzw. flüchtigen Anteils der Beschichtungsdispersion unterhalb des Erweichungspunktes des thermoplastischen Bindemittels durchgeführt wird.

13. Verfahren nach Anspruch 12, dadurch gekennzeichnet, daß das Abdampfen innerhalb eines Temperaturbereiches von Raumtemperatur bis 105 °C durchgeführt wird.

14. Verfahren nach mindestens einem der Ansprüche 11 bis 13, dadurch gekennzeichnet, daß die wäßrige Phase zusätzlich ein hydrophiles Lösungsmittel enthält.

15. Verfahren nach Anspruch 14, dadurch gekennzeichnet, daß das hydrophile Lösungsmittel Isopropanol und/oder Ethanol ist.

16. Verfahren nach mindestens einem der Ansprüche 11 bis 15, dadurch gekennzeichnet, daß das Abdampfen des flüchtigen Anteils der Beschichtungsdispersion durch Überleiten warmer Luft erfolgt.

## Claims

1. A single-use printing ribbon comprising a carrier foil on which an ink layer is disposed and contains thermoplastic binders, dyes, vegetable oils and optional adjuvants for applying the ink-layer starting materials to the carrier foil, characterised in that the ink layer contains a continuous skeleton substance in the form of a polyalkylene oxide in which thermoplastic binder particles and droplets of the vegetable oil are finely dispersed, the vegetable oil being incompatible with the polyalkylene oxide.

2. A printing ribbon according to claim 1, characterised in that 2 to 10 parts by weight of polyalkylene oxide are associated with 2 to 25 parts by weight of thermoplastic binder and 0.5 to 5 parts by weight of vegetable oil.

3. A printing ribbon according to claim 1, characterised in that the polyalkylene oxide is polypropylene oxide and/or polyethylene oxide.

4. A printing ribbon according to claim 3, characterised in that the polypropylene oxide and/or polyethylene oxide has a molecular weight of more than about 600.

5. A printing ribbon according to claim 4, characterised in that the molecular weight is 800 to 20,000, more particularly 800 to 10,000.

6. A printing ribbon according to at least one of the preceding claims, characterised in that the polyalkylene oxide has a solidification point of 20 to 60°C.

7. A printing ribbon according to at least one of the preceding claims, characterised in that it contains a pigment in the form of a dye in the ink layer.

8. A printing ribbon according to claim 7, characterised in that the pigment therein is carbon black, chromium (II) oxide and/or iron (III) oxide.

9. A printing ribbon according to at least one of the preceding claims, characterised in that the thermoplastic binder is an acrylic copolymer.

10. A printing ribbon according to at least one of the preceding claims, characterised in that the vegetable oil is castor oil.

11. A method of manufacturing a printing ribbon according to at least one of the preceding claims, in which an aqueous coating dispersion containing the thermoplastic binder in suspension, a vegetable oil, dyes and other conventional additives, are applied in known manner to the carrier foil of the printing ribbon and the aqueous or volatile part of the dispersion is evaporated, characterised in that the aqueous coating dispersion contains a dissolved polyalkylene oxide and a vegetable oil incompatible with the polyalkylene oxide.

12. A method according to claim 11, characterised in that the aqueous or volatile part of the coating dispersion is evaporated below the softening point of the thermoplastic binder.13. A method according to claim 12, characterised in that evaporation is brought about within a temperature range between room temperature and 105°C.

13. A method according to claim 12, characterised in that evaporation is brought about within a temperature range between room temperature and 105°C.

14. A method according to at least one of claims 11 to 13, characterised in that the aqueous phase also contains a hydrophilic solvent.

15. A method according to claim 14, characterised in that the hydrophilic solvent is isopropanol and/or ethanol.

16. A method according to at least one of claims 11 to 15, characterised in that the volatile part of the coating dispersion is evaporated by sending a stream of hot air over it.

## Revendications

1. Ruban à écrire avec un film support et une couche d'encre déposée dessus qui contient un liant thermoplastique, un colorant, des huiles végétales et le cas échéant des additifs pour déposer les matériaux de départ de la couche d'encre sur le film support, caractérisé en ce que la couche d'encre présente comme substance continue de base un polyoxyde d'éthylène, et que des particules de liant thermoplastique ainsi que des gouttelettes d'huile végétale est incompatible avec le polyoxyde d'éthylène.

2. Ruban à écrire selon la revendication 1, caractérisé en ce que pour 2 à 10 parties en poids de polyoxyde d'alkylène, se trouvent 2 à 25 parties en poids de liant thermoplastique et 0,5 à 5 parties en poids d'huile végétale

3. Ruban à écrire selon la revendication 1, caractérisé en ce que le polyoxyde d'alkylène est du polyoxyde de propylène et/ou du polyoxyde d'éthylène.

4. Ruban à écrire selon la revendication 3, caractérisé en ce que le polyoxyde de propylène et/ou le polyoxyde d'éthylène présente un poids moléculaire supérieur à environ 600.

5. Ruban selon la revendication 4, caractérisé en ce que le poids moléculaire est de 800 à 20000 notamment de 800 à 10000.

6. Ruban a écrire selon au moins l'une des revendications précédentes, caractérisé en ce que le polyoxyde d'alkylène présente un point de solidification compris entre 20 et 60°C.

7. Ruban à écrire selon au moins l'une des revendications précédentes, caractérisé en ce que dans la couche d'encre se trouve un pigment comme agent colorant.

8. Ruban à écrire selon la revendication 7, caractérisé en ce qu'il contient comme pigment du noir de carbone, de l'oxyde de chrome (II) et/ou de l'oxyde de fer (III).

9. Ruban à écrire selon au moins l'une des revendications précédentes, caractérisé en ce que le liant thermoplastique est un copolymère acrylique.

10. Ruban à écrire selon au moins l'une des revendications précédentes, caractérisé en ce que l'huile végétale est de l'huile de ricin.

11. Procédé de fabrication d'un ruban à écrire, procédé dans lequel on met en suspension une dispersion de revêtement aqueuse qui contient en suspension le liant thermoplastique, une huile végétale, un colorant et les autres additifs habituels, et on la dépose de la manière connue en sol sur le film support du ruban à écrire et on évapore la teneur aqueuse ou volatile de la dispersion, caractérisé en ce que dans la dispersion aqueuse de revêtement un polyoxyde d'alkylène est dissous et qu'elle contient une huile végétale incompatible avec le polyoxyde d'alkylène.

12. Procédé selon la revendication 11, caractérisé en ce qu'on réalise l'évaporation de la teneur aqueuse ou volatile de la dispersion de revêtement en-dessous du point de ramollissement du liant thermoplastique.

13. Procédé selon la revendication 12, caractérisé en ce qu'on réalise l'évaporation dans un intervalle de température qui va de la température ambiante à 105°C.

14. Procédé selon au moins l'une des revendications 11 à 13, caractérisé en ce que la phase aqueuse contient en plus un solvant hydrophile.

15. Procédé selon la revendication 14, caractérisé en ce que le solvant hydrophile est de l'isopropanol et/ou de l'éthanol.

16. Procédé selon au moins l'une des revendications 11 à 15, caractérisé en ce que l'évaporation de la proportion volatile de la dispersion de revêtement est faite par apport d'air chaud.
